# EUROPÄISCHE PATENTSCHRIFT

(11) **EP 1 316 623 B1**
(45) Veröffentlichungstag und Bekanntmachung des Hinweises auf die Patenterteilung: **05.09.2007**
(21) Anmeldenummer: 01128217.5
(22) Anmeldetag: 28.11.2001
(51) Int. Cl.: C22C 21/08

(54) **Verfahren zur Herstellung von Rollformprodukten aus Aluminiumlegierung**
Method to produce aluminium alloy products by roll forming
Methode de production de produits en alliage d'aluminium par roulage

(43) Veröffentlichungstag der Anmeldung: 04.06.2003
(73) Patentinhaber: Hydro Aluminium Deutschland GmbH, 53117 Bonn (DE)
(72) Erfinder: Markert, Reiner, 41515 Grevenbroich (DE); Hasenclever, Jochen, Dr., 53117 Bonn (DE)
(74) Vertreter: Cohausz & Florack

(56) Entgegenhaltungen:
- EP-A- 0 885 671
- FR-A- 2 713 664
- JP-A- 7 233 456
- JP-A- 8 013 109
- US-A- 4 605 448
- US-A- 4 637 842
- US-A- 5 114 825
- HUFNAGEL W: "Key to Aluminium Alloys, 4th Edition" ALUMINIUM-SCHLUESSEL = KEY TO ALUMINIUM ALLOYS, XX, XX, 1992, Seite 197,199 XP002186617
- PATENT ABSTRACTS OF JAPAN & JP 08 013119 A (SKY ALUMINIUM [JP]), 16. Januar 1996 (1996-01-16)
- PATENT ABSTRACTS OF JAPAN & JP 07 233456 A (FURUKAWA ELECTRIC CO LTD), 5. September 1995 (1995-09-05)
- "Aluminium mill products, general properties; Seite 46" Oktober 1985 (1985-10), ALUMINIUM PECHINEY , PARIS Seite 46

## Beschreibung

Die Erfindung betrifft ein Verfahren zur Herstellung von Rollformprodukten durch Rollformen aus einem Band aus einer Aluminiumlegierung, wobei aus der Aluminiumlegierung hergestellte Bänder in Rollformern zu fertigen Produkten, wie beispielsweise Rollladenstäben, Dachfenster-, Paneel- und Fassadenbändern, profiliert werden. Aus dem Stand der Technik ist es bekannt, die entsprechenden Bänder für Rollformprodukte aus der Aluminiumlegierung AA 3005 herzustellen. Die Anforderungen an ein Band für Rollformprodukte bestehen im wesentlichen in der Biege- und Beulsteifigkeit, also der Stabilität des fertig profilierten Produktes, in sehr guten Verformungseigenschaften selbst bei kritischen Biegeradien (bei Rollladenbändern Biegeradius t=0), einer sehr guten Rollformbarkeit bei gleichzeitig sehr guter Lackanhaftung.

Aus Gewichts- und Kostengründen werden zur Herstellung von Rollformprodukten zunehmend Bänder mit dünnerer Dicke, ≤ 0,3 mm, eingesetzt. Bei diesen Dicken weisen die Bänder für Rollformprodukte, die aus den aus dem Stand der Technik bekannten Legierungen hergestellt werden, Stabilitätsprobleme hinsichtlich Biege- und Beulsteifigkeit auf.

Aus der Broschüre "Aluminium mill products, general properties", Aluminium Pechiney Oktober 1986, S. 85 - 86 ist eine Aluminiumlegierung vom Typp AA3005 und deren Verwendung für Rollformprodukte bekannt. Allerdings erlaubt diese Legierung nur bei einer Dicke von 0,35mm einen Biegeradius von t=0. Bei Rollformprodukten werden jedoch auch bei Wandstärken von kleiner 0,3mm zunehmend kritische Biegradien mit t=0 gefordert.

Ausgehend von den obigen Ausführungen liegt der Lehre der vorliegenden Erfindung die Aufgabe zugrunde, ein Verfahren zur Herstellung von Rollformprodukten zur Verfügung zu stellen, welches ein hohe Stabilität des fertig profilierten Produktes gewährleistet.

Die zuvor hergeleitete und aufgezeigte Aufgabe wird durch ein Verfahren mit den Merkmalen des Patentanspruchs 1 gelöst. Die Aluminiumlegierung zur Herstellung der Rollformprodukte weist die folgenden Legierungsanteile in Gewichtsprozenten auf :
0,1 ≤ Si ≤ 0,5
0,15 ≤ Fe ≤ 0,5
0,05 ≤ Cu ≤ 0,25
0,8 ≤ Min ≤ 1,4
0,4 ≤ Mg ≤ 1,3
andere in Summe maximal 0,15, einzeln maximal 0,05,
Rest Al.

Diese Aluminiumlegierung gewährleistet auch beim Einsatz dünner Metalldicken eine hohe Stabilität des fertig profilierten Produktes. Darüber hinaus weist die Legierung ausgezeichnete Verformungseigenschaften selbst bei kritischen Biegeradien, eine sehr gute Rollformbarkeit sowie eine sehr gute Lackanhaftung, aufgrund einer guten und glatten Metalloberfläche, nach der Umformung auf.

Ein vorteilhaftes Gefüge des Bandes für Rollformprodukte wird dadurch hergestellt, dass der Barren beim Vorwärmen des Warmwalzprozesses im Temperaturbereich von 480 bis 610°C für mindestens 3 Stunden geglüht wird und das Band beim Warmwalzen im Temperaturbereich von 270 bis 550°C gefertigt wird.

Dadurch, dass das Gefüge des Bandes 2 bis 10 Gussphasen pro 1000 *µ*m² mit einer maximalen Größe von 40 *µ*m und einer mittleren Länge von 2 bis 6 *µ*m, 500 bis 1200 feine Ausscheidungen pro 1000 *µ*m² sowie Restwiderstände im Bereich von 1,2 bis 2,5 µohm cm aufweist, ist gewährleistet, dass das Band gemäß der zweiten Lehre der Erfindung eine sehr gute Biegefähigkeit aufweist und Biegeradien von t=0 ohne Probleme zulässt und sich darüber hinaus durch eine sehr gute Weiterverarbeitung (= Rollformbarkeit) auszeichnet.

Die Erfindung erfährt eine besonders vorteilhafte Ausgestaltung dadurch, dass das Band eine im Coil-Coating-verfahren aufgebrachte Lackschicht aufweist. Eine derartige im Coil-Coating-Verfahren aufgebrachte Lackschicht weist eine hervorragende Lackanhaftung auf, die gewährleistet, dass der Lack beim Rollformen sich nicht ablöst bzw. nicht beschädigt wird.

Es gibt nun eine Vielzahl von Möglichkeiten, das erfindungsgemäße Verfahren zur Herstellung von Rollformprodukten auszugestalten und weiterzubilden. Hierzu wird beispielsweise verwiesen einerseits auf die Patentansprüche andererseits auf die Beschreibung eines Ausführungsbeispiels für ein Rollformprodukt in Verbindung mit der Zeichnung.

In der Zeichnung zeigt die einzige Figur teilweise perspektivisch ein Schnitt durch ein Ausführungsbeispiel eines aus der erfindungsgemäßen Aluminiumlegierung hergestellten Rollformproduktes.

Bei dem in der einzigen Figur dargestellten Rollformprodukt handelt es sich um einen Rollladenstab.

Dieser Rollladenstab wird, wie aus dem Stand der Technik bekannt, durch Rollformen aus einem Band für Rollformprodukte 1 hergestellt. Dieses Band für Rollformprodukte 1 besteht aus einer Aluminiumlegierung mit den folgenden Legierungsanteilen in Gewichtsprozenten:
0,1 ≤ Si ≤ 0,5
0,15 ≤ Fe ≤ 0,5
0,05 ≤ Cu ≤ 0,25
0,8 ≤ Mn ≤ 1,4
0,4 5 ≤ Mg ≤ 1,3
andere in Summe maximal 0,15, einzeln maximal 0,05,
Rest Al.

Der Hohlraum des in der einzigen Figur dargestellten Rollladenstabes ist bei dem dargestellten Ausführungsbeispiel durch einen Kunststoffschaum 2 ausgefüllt.

Besonders deutlich ist an der Position 3 die kritische Verformung mit einem Biegeradius von t=0 zu erkennen. Die Aluminiumlegierung gewährleistet eine derartige kritische Verformung am fertig lackierten Produkt.

Darüber hinaus gewährleistet die Verwendung der erfindungsgemäßen Aluminiumlegierung auch bei Metalldicken unterhalb von 0,3 mm eine gute Stabilität des Rollladenstabes.

Die Herstellung des Bandes für Rollformprodukte 1 erfolgt ausgehend vom Barren aus der Aluminiumlegierung durch Vorwärmung im Temperaturbereich von 480 bis 610°C bei einer Haltezeit von mindestens 3 Stunden, Warmwalzen im Temperaturbereich von 270 bis 550°C, Kaltwalzen und einer Wärmebehandlung.

Das Band für Rollformprodukte weist nach dem Lackieren die folgenden mechanischen Eigenschaften auf:
Zugfestigkeit: Rm 240-280 N/mm²
Streckgrenze: Rp > 215 N/mm²
Bruchdehnung: A50 > 6 %.

Bei der Herstellung des Bandes durch Stranggießen eines Walzbarrens, der Barrenvorwärmung im Temperaturbereich von 480 bis 610°C und des Warmwalzens im Temperaturbereich von 550°C bis 270°C wird das gewünschte Gefüge erzeugt. Das Gefüge des Bandes ist gekennzeichnet durch eine Anzahl der Gussphasen, auch grobe Ausscheidungen genannt, im Bereich von 2 bis 10 pro 1000 µm² mit einer maximalen Größe von 40 *µ*m und einer mittleren Länge von 2 bis 6 *µ*m. Das Band weist ferner feine Ausscheidungen kleiner als etwa 1 *µ*m aus, deren Anzahl im Bereich von 500 bis 1200 pro 1000 µm² liegt.

Schließlich weist das Band einen Lösungszustand auf, der durch Restwiderstände im Bereich von 1,2 bis 2,5 µohm cm gekennzeichnet ist. Die Restwiderstandsmessung erfolgt bei einer Heliumtemperatur von 4,2 K.

## Patentansprüche

1. Verfahren zur Herstellung eines Rollformprodukts durch Rollformen aus einem Band aus einer Aluminiumlegierung wobei das Band in Rollformem zu fertigen Produkten, insbesondere Rolladenstäbe, Dachfenster, Paneel- und Fassadenbänder, profiliert wird, die Aluminiumlegierung in Gewichtsprozent die folgenden Legierungsbestandteile aufweist :
0,1 ≤ Si ≤ 0,5
0,15 ≤ Fe ≤ 0,5,
0,05 ≤ Cu ≤ 0,25,
0,8 ≤ Mn ≤ 1,4,
0,4 ≤ Mg ≤ 1,3,
andere in Summe maximal 0,15
einzeln maximal 0,05
Rest Al,
**dadurch gekennzeichnet, dass** der Barren beim Vorwärmen des Warmwalzprozesses im Temperaturbereich von 480 bis 610°C für mindestens 3 Stunden geglüht wird und
das Band beim Warmwalzen im Temperaturbereich von 270 bis 550°C gefertigt wird.

2. Verfahren nach Anspruch 1,
**dadurch gekennzeichnet, dass**
das Band eine im Coil-Coating-Verfahren aufgebrachte Lachschicht aufweist.

## Claims

1. Method of manufacturing a product obtained by roll forming a strip of an aluminium alloy, wherein the strip is profiled by means of roll forming into finished products, in particular rolling shutter members, and skylight, panel and façade strips, the aluminium alloy containing the following alloying additions in weight-percent:
0.1 ≥ Si ≥ 0.5,
0.15 ≥ Fe ≥ 0.5,
0.05 ≥ Cu ≥ 0.25,
0.8 ≥ Mn ≥ 1.4,
0.4 ≥ Mg ≥ 1.3,
others in total maximum 0.15,
individual maximum 0.05,
remainder Al,
**characterised in that**
the ingots are annealed at a temperature between 480 and 610 °C for at least three hours during preheating of the hot-rolling process and that the strip is manufactured by means of hot rolling at a temperature between 270 and 550 °C.

2. Method according to claim 1, **characterised in that** the strip exhibits a layer of coating applied by means of a coil-coating method.

## Revendications

1. Procédé pour la fabrication d'un produit en forme de rouleau à partir de la forme de rouleau d'une bande constituée d'un alliage d'aluminium dans lequel la bande en forme de rouleau est profilée pour consolider des produits, en particulier, des liens pour persiennes, des lucarnes, des bandes pour façades, où l'alliage en aluminium en pourcentage de poids présentant une partie constituante d'alliage de ;
0,1 ≤ Si ≤ 0,5,
0,15 ≤ Fe ≤ 0,5,
0,05 ≤ Cu ≤ 0,25,
0,8 ≤ Mn ≤ 1,4,
0,4 ≤ Mg ≤ 1,3,
Un autre comme montant maximum de 0,15
Maximum individuel de 0,05
Al restant.

2. Procédé selon la revendication 1, **caractérisé en ce que** la bande présente une couverture introduite comme un procédé de bobine de revêtement.
